# EUROPÄISCHE PATENTSCHRIFT

(11) **EP 2 116 626 B1**
(45) Veröffentlichungstag und Bekanntmachung des Hinweises auf die Patenterteilung: **22.12.2010**
(21) Anmeldenummer: 09151605.4
(22) Anmeldetag: 29.01.2009
(51) Int. Cl.: C22C 38/44, C22C 38/46, C22C 38/48, C22C 38/54

(54) **Kriechfester Stahl**
Creep-Resistant Steel
Acier resistant au fluage

(30) Priorität: 25.02.2008 CH 2702008
(43) Veröffentlichungstag der Anmeldung: 11.11.2009
(73) Patentinhaber: ALSTOM Technology Ltd, 5400 Baden (CH)
(72) Erfinder: Nazmy, Mohamed, 5442, Fislisbach (CH); Künzler, Andreas, 5400, Baden (CH); Staubli, Markus, 5605, Dottikon (CH)

(56) Entgegenhaltungen:
- EP-A- 0 237 170
- EP-A- 0 585 078
- EP-A- 0 976 844
- JP-A- 6 306 550
- JP-A- 7 026 351
- US-B1- 6 299 704

## Beschreibung

### Technisches Gebiet

Die Erfindung bezieht sich auf Stähle auf der Basis von 8-13 % Chrom, die für Rotoren im Kraftwerksbereich eingesetzt werden. Sie betrifft die Auswahl und das mengenanteilsmässige Abstimmen spezieller Legierungselemente, welche die Einstellung einer aussergewöhnlich guten Kriechfestigkeit bei Temperaturen von 550 °C und darüber in diesem Material ermöglichen. Der erfindungsgemässe Stahl soll ausserdem auch einen guten Widerstand gegen Ermüdung mit niedriger Lastspielzahl (LCF = Low Cycle Fatigue) sowie eine gute Zähigkeit nach Langzeitalterung aufweisen, so dass er sowohl in Gas- als auch in Dampfturbinen eingesetzt werden kann.

### Stand der Technik

Martensitisch-härtbare Stähle auf der Basis von 9-12 % Chrom sind weitverbreitete Werkstoffe der Kraftwerkstechnik. Sie wurden entwickelt für eine Anwendung in Dampfkraftwerken bei Betriebstemperaturen oberhalb 600 °C und Dampfdrücken oberhalb 250 bar, um die Effizienz der Kraftwerke zu erhöhen. Unter diesen Betriebsbedingungen spielen die Kriechfestigkeit und der Oxidationswiderstand des Materials eine besondere Rolle.

Es ist bekannt, dass die Zugabe von Chrom im obengenannten Bereich nicht nur eine gute Beständigkeit gegen atmosphärische Korrosion, sondern auch die vollständige Durchhärtbarkeit von dickwandigen Schmiedestücken ermöglicht, so wie sie etwa als Monoblockrotoren oder als Rotorscheiben in Gas- und Dampfturbinen Anwendung finden. Bewährte Legierungen dieser Art enthalten gewöhnlich etwa 0.08 bis 0.2 % Kohlenstoff, welcher in Lösung die Einstellung einer harten martensitischen Struktur ermöglicht. Eine gute Kombination von Warmfestigkeit und Duktilität martensitischer Stähle wird durch eine Anlassbehandlung ermöglicht, in welcher sich durch die Ausscheidung von Kohlenstoff in Form von Karbiden unter gleichzeitiger Erholung der Versetzungssubstruktur eine teilchenstabilisierte Subkornstruktur bildet. Das Anlassverhalten und die hieraus resultierenden Eigenschaften können wirksam durch die Wahl und das mengenanteilsmässige Abstimmen spezieller Karbidbildner wie zum Beispiel Mo, W, V, Nb und Ta beeinflusst werden.

Ein typischer Vertreter, welcher in Dampfkraftwerken, insbesondere als Rotorstahl breite Verwendung gefunden hat, ist der unter DIN bekannte deutsche Stahl X20CrMoV12.1.

Es ist ferner bekannt, dass die Duktilität auf einem Festigkeitsniveau von 850 MPa durch das Zulegieren von Nickel deutlich verbessert werden kann. Solche Legierungen finden daher dort eine breite Verwendung, wo deutlich höhere Anforderungen an sowohl Festigkeit wie auch Duktilität gestellt werden, typischer Weise als Scheibenwerkstoffe für Gasturbinenrotoren. Ein typischer Vertreter derartiger Legierungen, welcher in der Gasturbinentechnik, insbesondere als Werkstoff für Rotorscheiben breite Verwendung gefunden hat, ist der unter DIN bekannte deutsche Stahl X12CrNiMo12. Tendenziell wird durch Nickel aber nachteilig die Warmfestigkeit bei hohen Temperaturen gesenkt. Dies wird mit einer reduzierten Karbidstabilität in nickelhaltigen Stählen in Beziehung gesetzt.

In der vergangenen Zeit wurden verschiedene Anstrengungen unternommen, um spezielle Eigenschaften der bekannten 9-12% Cr-Stähle zu verbessern. So wird beispielsweise in der Veröffentlichung von Kern et al.: High Temperature Forged Components for Advanced Steam Power Plants, in Materials for Advanced Power Engineering 1998, Proceedings of the 6th Liege Conference, ed. by J. Lecomte-Becker et. al., die Entwicklung neuartiger Rotorstähle für Dampfturbinenanwendungen beschrieben.

In derartigen Legierungen wurden die Gehalte an Cr, Mo, W unter Berücksichtigung von N, Nb und/oder B optimiert, um die Kriech- und Zeitstandfestigkeiten für Anwendungen bei 600 °C zu verbessern. Durch Zugabe von Bor sollen die Karbide, wie beispielsweise M₂₃C₆, stabilisiert werden. Wegen der schädlichen Wirkung von Nickel auf die Langzeiteigenschaften, wurden bei diesen Stählen die Ni-Gehalte auf Werte kleiner 0.25 % beschränkt. Bei diesen Legierungen sind nachteilig die Bruchzähigkeitswerte tief, was zwar bei Dampfturbinenanwendungen keine grosse Rolle spielt und daher vernachlässigt werden kann, bei Gasturbinenanwendungen aber vermieden werden muss.

In späteren Veröffentlichungen (F. Kauffmann et. al.: "Microstructural Investigation of Boron containing TAF Steel and the Correlation to the Creep Strength", 31. MPA-Seminar in Verbindung mit der Fachtagung "Werkstoff- und Bauteilverhalten in der Energie- und Anlagentechnik", 13./14.10.2005, Stuttgart) wurden aus diesem Grunde bei einem B-Zusatz von 0.03 % zu einem 10.5 % Cr-Stahl die Ni-Gehalte sogar auf Werte < 0.002 % begrenzt.

Speziell für Gasturbinenanwendungen wurden Anstrengungen unternommen, um bei 9-12 % Cr-Stählen entweder die Zeitstandfestigkeiten im Bereich von 450 bis 500°C auf hohem Duktilitätsniveau zu verbessern oder die Versprödungsneigung bei Temperaturen zwischen 425 und 500 °C zu reduzieren. So beschreibt die europäische Patentanmeldung EP 0 931 845 A1 einen in der Konstitution dem deutschen Stahl X12CrNiMo12 ähnlichen nickelhaltigen 12 % Chromstahl, in welchem das Element Molybdän gegenüber dem bekannten Stahl X12 CrNiMo12 reduziert, jedoch ein erhöhter Gehalt an Wolfram zulegiert wurde.

In DE 198 32 430 A1 ist eine weitere Optimierung eines dem X12CrNiMo12 artgleichen Stahls offenbart, bei welchem durch die Zugabe von Seltenerd-Elementen oder Bor die Versprödungsneigung im Temperaturbereich zwischen 425 und 500° C begrenzt wird.

Nachteilig ist, dass in keinem der obengenannten entwickelten Stähle die Festigkeit, insbesondere die Warmfestigkeit bei Temperaturen zwischen 300 und 600 °C, auf einem dem Stahl X12CrNiMo12 vergleichbar hohen Duktilitätsniveau verbessert werden konnte.

Ein möglicher Ansatz zur Verbesserung der Warmfestigkeit bei gleichzeitig hoher Duktilität wurde mit der Entwicklung von Stählen mit erhöhten Stickstoffgehalten vorgeschlagen. In EP 0 866 145 A2 wird eine neue Klasse von martensitischen Chromstählen mit Stickstoffgehalten im Bereich zwischen 0.12 bis 0.25 % beschrieben und in EP 1 158 067 A1 mit Stickstoffgehalten von 0.12 bis 0.18 %, wobei das Gewichtsverhältnis V/N im Bereich zwischen 3,5 und 4,2 liegt. Bei diesen Stählen wird die gesamte Gefügeausbildung durch die Bildung von Sondernitriden, insbesondere von Vanadiumnitriden gesteuert, welche durch die Schmiedebehandlung, durch die Austenitisierung, durch eine kontrollierte Abkühlbehandlung oder durch eine Anlassbehandlung in vielfältiger Weise verteilt werden können. Während die Festigkeit über die Härtungswirkung der Nitride erzielt wird, wird die Einstellung einer hohen Duktilität durch die Verteilung und Morphologie der Nitride, vor allem aber durch die Begrenzung der Kornvergröberung während des Schmiedens und während der Lösungsglühbehandlung angestrebt.

EP 237170 offenbart ein hitzebeständiger Stahl für Gasturbine aus 0.05-0.2 C, unter 0.5 Si, 0.1-0.40 Mn, 8-13 Cr, 1.5-3 Mo, 2-3 Ni, 0.05-0.3 V, 0.02-0.2 Nb und/oder Ta, 0.02-0.1 N, unter 0.5 Co unter l W, unter 0.01 B, unter 0.3 Al, unter 0.5 Ti, unter 0.1 Zr, unter 0.1 Hf, unter 0.01 Ca, unter 0.01 Mg, unter 0.01 Y, unter 0.01 S.E., unter 0.5 Cu bei einem Mn zu Ni Verhältnis unter 0.11, Rest Eisen.

Aus EP 0867 522 A2 ist ein hitzebeständiger Stahl mit guten Zähigkeitseigenschaften für den Einsatz als Turbinenrotor bekannt, der folgende chemische Zusammensetzung aufweist (Gew.- %): 0.05-0.30 C, 0.20 oder weniger Si, 0-1.0 Mn, 8-14 Cr, 0.5-3.0 Mo, 0.10-0.50 V, 1.5-5.0 Ni, 0.01-0.5 Nb, 0.01-0.08 N, 0.001-0.020 B, Rest Eisen und unvermeidbare Verunreinigungen. Das Mikrolegieren mit Bor führt zu Ausscheidungen an den Korngrenzen und erhöht die zeitliche Stabilität der Karbonitride bei hohen Temperaturen, wobei höhere Gehalte an B aber die Zähigkeit des Stahles verringern. Nachteilig an dieser vorgeschlagenen Zusammensetzung sind auch die relativ hohen zugelassenen Si-Werte in Höhe von 0.2 %. Si dient zum Zeitpunkt des Schmelzens zwar vorteilhaft als Desoxidationsmittel, andererseits aber verbleiben Teile davon als Oxide im Stahl, was sich nachteilig in einer verringerten Zähigkeit bemerkbar macht.

Im Dokument US 5906791 sind rostfreie Stähle mit 8-13 Gew. -% Cr beschrieben, welche u.a. Bor und Seltene Erden in ihrer chemischen Zusammensetzung aufweisen, um dem Widerstand gegen Versprödung bei Langzeitalterung zu erhöhen. Der maximale Gehalt an Seltenen Erden, beispielsweise Y, La, Ce, Er, soll gemäss diesem Dokument 0.5 Gew.- % betragen, ein optimaler Anteil wird mit 0.1 Gew.- % angegeben. Der Borgehalt ist mit 0.001-0.04 Gew.- % angegeben. Ausserdem weisen die Stähle noch folgende Elemente auf (Angaben in Gew.- %): 0.08-0.15 C, mindestens ein Element aus der Gruppe der Edelmetalle, wie Ru, Rh, Os, Pt, Pd, Ir im Bereich von 0.01-2.00, 0.01-0.1 Si, mindestens ein Element aus der Gruppe von W und Mo im Bereich von 0.50-4.00, mindestens einen Austenitstabilisator (wie Ni, Co, Mn, Cu) im Bereich von 0.001-6.00, 0.25-0.40 V, 0.001-0.025 Al, max. 0.01 P, max. 0.004 S, max. 0.060 N, max. 2 ppm H, max. 50 ppm O, max. 0.006 As, max. 0.003 Sb, max. 0.0050 Sn, Rest Fe. In einer besonderen Ausführungsform kann der Stahl zusätzlich bis zu 0.50 Gew.- % Nb enthalten. Dabei wird die Austenitstabilisatoren betreffend beschrieben, dass der Stahl so viel wie möglich Co enthalten soll, während gleichzeitig der Ni-Gehalt minimiert werden soll. Diese Balance zwischen dem Ni- und Co-Gehalt ist nach Aussage der Autoren wichtig, um unerwünschte Versprödungserscheinungen zu unterdrücken und gleichzeitig die erwünschte Zähigkeit des Stahles zu gewährleisten. Mit diesen Stählen sollen gute Eigenschaften bei Hochtemperaturanwendungen erzielt werden, d.h. ausgewogene mechanische und Oxidationseigenschaften. Zum Beispiel soll damit ein Stahl für Hochtemperatur-Turbinenkomponenten zur Verfügung gestellt werden, welcher einen guten Widerstand gegen Versprödung, Oxidation und Kriechen aufweist.

### Darstellung der Erfindung

Der Erfindung liegt die Aufgabe zugrunde, einen 8-13 % Cr-Stahl zu schaffen, welcher sich gegenüber dem bekannten Stand der Technik durch eine erhöhte Kriechfestigkeit bei Temperaturen von 550 °C und darüber auszeichnet, sowie auch verbesserte LCF-Eigenschaften und eine vergleichsweise hohe Zähigkeit besitzt. Er soll vorzugsweise für Rotoren von thermischen Turbomaschinen Anwendung finden, damit die Effizienz und der Ausstoss dieser Maschinen gegenüber dem bekannten Stand der Technik erhöht werden können.

Kern der Erfindung ist ein Stahl mit folgender chemischer Zusammensetzung (Angaben in Gew.- %): 0.10 bis 0.15 C, 8 bis 13 Cr, 0.1 bis 0.5 Mn, 2 bis 3 Ni, mindestens eines oder beide der Elemente aus der Gruppe Mo, W im Bereich von jeweils 0.5 bis 2.0 oder beim Vorhandensein beider Elemente total maximal 3.0, 0.02 bis 0.2 Nb, 0.05 bis 2 Ta, 0.1 bis 0.4 V, 0.005 bis 2 Pd, 0.02 bis 0.08 N, 0.03 bis 0.15 Si, 80 bis 120 ppm B, maximal 100 ppm Al, maximal 150 ppm P, maximal 250 ppm As, maximal 120 ppm Sn, maximal 30 ppm Sb, maximal 50 ppm S, Rest Eisen und unvermeidbare Verunreinigungen.

Bevorzugte Bereiche für die einzelnen Legierungselemente der erfindungsgemässen Zusammensetzung sind in den Unteransprüchen enthalten, wobei besonders bevorzugt der Stahl erfindungsgemäss folgende chemische Zusammensetzung aufweist (Angaben in Gew.- %): 0.12 C, 11.5 Cr, 0.2 Mn, 2.5 Ni, 1.7 Mo, 0.25 V, 0.03 Nb, 0.06 Ta, 50 ppm Pd, 100 ppm B, 0.04 N, <0.01 Al, <0.01 P, <0.005 S, <0.05 Si, <0.012 Sn, <0.025 As, <0.0025 Sb, Rest Eisen und unvermeidbare Verunreinigungen.

Der Vorteil der Erfindung besteht darin, dass die erfindungsgemässe Legierung im Vergleich zu aus dem Stand der Technik bekannten Legierungen ähnlicher Zusammensetzung, allerdings ohne B- Zusatz bzw. ohne Pd-Zusatz verbesserte Kriecheigenschaften bei Temperaturen von 550 °C und darüber aufweist, wobei auch gute Zähigkeitseigenschaften und eine höhere Ermüdungsfestigkeit (LCF) erzielt wird.

Es wird ein Anlassgefüge eingestellt, das sich durch eine zähe Grundmatrix und durch die Anwesenheit warmfestigkeitsbringender Nitride, Boride und Karbide auszeichnet. Die Zähigkeit der Grundmatrix wird durch die Anwesenheit von Substitutionselementen, vorzugsweise durch Nickel, eingestellt. Die Gehalte dieser Substitutionselemente sind so bestimmt, dass sie eine optimale Entfaltung von sowohl der Martensithärtung wie auch der Teilchenhärtung durch Ausscheidung von Sondernitriden, z. B. Vanadiumnitride oder Niob-Nitride, zur Einstellung höchster Warmfestigkeiten ermöglichen.

Grundsätzlich senken beide Härtungsmechanismen die Duktilität. Charakteristischer Weise wird dabei im Bereich der Sekundärhärtung ein Duktilitätsminimum beobachtet. Dieses Duktilitätsminimum braucht nicht ausschliesslich durch den eigentlichen Ausscheidungshärtungsmechanismus hervorgerufen zu sein. Ein gewisser Versprödungsbeitrag kann auch durch Segregation von Verunreinigungen an die Korngrenzen oder möglicherweise auch durch Nahordnungseinstellungen von gelösten Legierungsatomen geliefert werden.

Eine Erhöhung der Anlasstemperatur über den Sekundärhärtungsbereich führt zur vollständigen Ausscheidung mit deutlichem Wachstum von Karbiden. Dadurch nimmt die Festigkeit ab und die Duktilität zu. Wesentlich ist, dass durch die gleichzeitige Erholung der Versetzungssubstruktur und der Teilchenvergröberung die Duktilität verstärkt zunimmt, so dass die Kombination aus Festigkeit und Duktilität insgesamt verbessert wird. Diese Verbesserung ist der Bildung einer teilchenstabilisierten Subkornstruktur zuzuschreiben. Dabei ist davon auszugehen, dass sowohl die Duktilität als auch die Festigkeit teilchenstabilisierter Subkornstrukturen durch Ungleichmässigkeiten in der Topologie der Teilchen-Subkornstruktur verringert wird. Ausscheidungen auf Subkorngrenzen sind einer beschleunigten Vergröberung unterworfen und neigen zur Koagulation mit benachbarten Ausscheidungen. Grobe und koagulierte Phasen erzeugen bruchauslösende Spannungsspitzen, welche die Duktilität senken. Vor allem aber wird durch die ungleichmässige Verteilung der Ausscheidungen auch der bei hohen Temperaturen wirksamste Härtungsmechanismus, nämlich die Teilchenhärtung, stark begrenzt.

Eine Massnahme zur Duktilitätssteigerung in konventionellen, martensitischhärtbaren Stählen ist das Zulegieren von Nickel. Die Ursachen hierzu sind jedoch nicht in allen Punkten bekannt und dürften stark vom Nickelgehalt abhängen. So können kleine Anteile von Nickel schon sehr dutktilitätsfördernd sein, wenn dadurch etwa die Bildung von Delta-Ferrit vollständig unterdrückt werden kann. Bei Nickelgehalten über 2 Gew.- % wird hingegen erwartet, dass durch Nickel die Ac1-Temperatur (das ist diejenige Temperatur, bei der sich während des Aufheizens Ferrit in Austenit umzuwandeln beginnt) auf Temperaturen unter 700 °C gesenkt wird. Soll also die Festigkeit durch ein Absenken der Anlasstemperatur unter 700 °C gesteigert werden, dann ist in Anwesenheit erhöhter Nickelgehalte beim Anlassen mit einer partiellen Umwandlung von Ferrit in Austenit zu rechnen. Dies ist mit einer gewissen duktilitätsfördernden Kornneubildung verbunden. Hingegen ist jedoch zu beachten, dass die Karbidausscheidung oberhalb der Ac1-Temperatur nur unvollständig abläuft, da die Löslichkeit des austenitstabilisierenden Elements Kohlenstoff im Austenit grösser ist als im Ferrit. Der sich bildende Austenit ist weiter nicht hinreichend stabilisiert, so dass ein grösserer Volumenanteil des rückgebildeten Austenits einer weiteren martensitischen Umwandlung bei der Rückabkühlung nach dem Anlassen unterworfen ist. Neben den beiden vorgenannten Wirkungsbeiträgen von Nickel zur Duktilitätssteigerung kann ein gewisser Duktilitätsbeitrag von Nickel in seiner Wirkung als Substitutionselement in fester Lösung kommen. Dies lässt sich elektronentheoretisch so erklären, dass das Element Nickel zusätzliche, freie Elektronen in das Eisengitter speist und dadurch die Eisenlegierungen noch "metallischer" macht.

Grundsätzlich weisen konventionelle, martensitisch-härtbare Stähle, welche mit Nickel legiert sind, gegenüber nickelarmen Legierungen keine besonderen Warmfestigkeitsvorteile auf. Dies trifft zumindest für Prüftemperaturen oberhalb 500 °C zu und könnte bei erhöhten Nickelgehalten mit der oben erwähnten Reaustenitisierung beim Anlassen zusammenhängen. Es ist ferner bekannt, dass das Zulegieren von Nickel in derartige Stähle die Gefügeinstabilität unter langzeitigen Auslagerungsbedingungen bei erhöhten Temperaturen deutlich verschärft. Diese langzeitige Gefügeinstabilität wird dabei mit einer beschleunigten Vergröberung der Karbide in Beziehung gesetzt.

Mangan liegt auf der linken Seite neben dem Element Eisen im periodischen System der Elemente. Es ist ein elektronenärmeres Element, womit seine Wirkung in fester Lösung deutlich verschieden sein sollte von Nickel. Nichtsdestoweniger ist es ein austenitstabilisierendes Element, welches die Ac1-Temperatur stark senkt, jedoch keine besonders positive, sondern eine eher ungünstige Wirkung auf die Duktilität hinterlässt. Auf der Seite der kohlenstoffhaltigen 12 % Chromstähle wird Mangan als ein Verunreinigungselement verstanden, welches die Anlassversprödung wesentlich fördert. Daher wird der Gehalt an Mangan gewöhnlich auf Kleinstmengen begrenzt.

Nachfolgend werden die bevorzugten Mengen in Gewichtsprozenten für jedes Element und die Gründe für die gewählten erfindungsgemässen Legierungsbereiche in ihrem Zusammenhang mit den hieraus resultierenden Möglichkeiten der Wärmebehandlungen aufgezeigt.

### Chrom:

Ein Gewichtsanteil von 8-13 % Chrom ermöglicht eine gute Durchhärtbarkeit dickwandiger Bauteile und stellt eine hinreichende Oxidationsbeständigkeit bis zu einer Temperatur von 550 °C sicher. Ein Gewichtsanteil unter 8 % beeinträchtigt die Durchvergütbarkeit. Gehalte oberhalb 13 % führen zur beschleunigten Bildung von hexagonalen Chromnitriden während des Anlassvorgangs, welche neben Stickstoff auch Vanadium abbinden, und damit die Wirksamkeit einer Aushärtung durch Vanadiumnitride verringern. Der optimale Chromgehalt liegt bei 11 bis 12 %.

### Mangan und Silizium:

Diese Elemente fördern die Anlassversprödung und müssen daher auf kleinste Gehalte begrenzt werden. Der zu spezifierende Bereich sollte unter Berücksichtigung der metallurgischen Möglichkeiten für Mangan im Bereich zwischen 0.1 und 0.5 Gew. -%, vorzugsweise zwischen 0.1 und 0.25 %, insbesondere bei 0.2 Gew.- % und für Silizium bei 0.03-0.15, bevorzugt bei <0.05 % Gew.- % liegen.

### Nickel:

Nickel wird als austenitstabilisierendes Element zur Unterdrückung von Delta-Ferrit eingesetzt. Darüber hinaus soll es als ein gelöstes Element in der ferritischen Matrix die Duktilität verbessern. Nickelgehalte von 2 bis etwa 3 Gew.-% sind sinnvoll. Nickelgehalte oberhalb 4 Gew.- % verstärken die Austenitstabilität derart, dass nach dem Lösungsglühen und Anlassen ein erhöhter Anteil von Restaustenit beziehungsweise Anlassaustenit im vergüteten Martensit vorliegen kann. Vorzugsweise liegt der Nickelgehalt bei 2.3 bis 2.7, insbesondere bei 2.5 Gew.- %.

### Molybdän und Wolfram:

Molybdän und Wolfram verbessern die Kriechfestigkeit durch Mischkristallhärtung als partiell gelöste Elemente und durch Ausscheidungshärtung während einer Langzeitbeanspruchung. Ein übermässig hoher Anteil dieser Elemente führt jedoch zu Versprödung während einer Langzeitauslagerung, welche durch die Ausscheidung und Vergröberung von Laves-Phase (W, Mo) und Sigma-Phase (Mo) gegeben ist. Der gewünschte Bereich für Mo und W liegt jeweils bei 0.5 bis 2 Gew.- %, vorzugsweise bei 1.6 bis 1.8 Gew.- %, insbesondere bei 1.7 Gew.- %. Beim Vorhandensein beider Elemente sollte der Gesamtanteil maximal 3 Gew.- % betragen.

### Vanadium und Stickstoff:

Diese beiden Elemente zusammen kontrollieren massgeblich die Korngrössenausbildung und die Ausscheidungshärtung. Ein leicht überstöchiometrisches V/N-Verhältnis erhöht mitunter auch die Stabilität des Vanadiumnitrids gegenüber des Chromnitrids. Der konkrete Gehalt an Stickstoff und Vanadiumnitriden richtet sich nach dem optimalen Volumenanteil der Vanadiumnitride, welche während der Lösungsglühung als unlösliche Primärnitride zurückbleiben sollen. Je grösser der Gesamtanteil von Vanadium und Stickstoff ist, umso grösser ist derjenige Anteil der Vanadiumnitride, welcher nicht mehr in Lösung geht und umso grösser ist die Kornfeinungswirkung. Der positive Einfluss der Kornfeinung auf die Duktilität ist jedoch begrenzt, da mit zunehmendem Volumenanteil von Primärnitriden die Primärnitride selbst die Duktilität begrenzen. Der bevorzugte Gehalt an Stickstoff liegt im Bereich 0.02 bis 0.08 Gew.- %, vorzugsweise 0.025 bis 0.055 Gew.- %, besonders bevorzugt bei 0.04 Gew.- % N, und derjenige von Vanadium liegt im Bereich zwischen 0.1 und 0.4 Gew.- %, vorzugsweise 0.2 bis 0.3 Gew.- %,und insbesondere bei 0.25 Gew. - %.

### Niob:

Niob ist ein starker Nitridbildner, welche die Kornfeinungswirkung unterstützen. Um den Volumenanteil der Primärnitride klein zu halten, muss ihr Gesamtanteil begrenzt werden. Niob löst sich in kleinen Mengen im Vanadiumnitrid und kann damit die Stabilität des Vanadiumnitrids verbessern. Niob wird im Bereich zwischen 0.02 und 0.2 Gew.- %, vorzugsweise 0.02 bis 0.04 Gew.- %, und insbesondere mit 0.03 Gew. -% zulegiert.

### Phosphor, Zinn:

Diese Elemente verstärken zusammen mit Silizium und Mangan die Anlassversprödung bei Langzeitauslagerungen im Bereich zwischen 350 und 500°C. Diese Elemente sollten daher auf maximal tolerierbare Anteile (150 ppm P, 120 ppm Sn) begrenzt werden.

### Tantal:

Ta beeinflusst die Kriechfestigkeit positiv. Ein Zulegieren von 0.05 bis 2 Gew.- % Ta bewirkt, dass aufgrund der grösseren Neigung von Tantal zur Karbidbildung als Chrom einerseits die Ausscheidung von unerwünschten Chromkarbiden an den Korngrenzen, andererseits auch die unerwünschte Verarmung des Mischkristalls an Chrom verringert wird. Der bevorzugte Bereich für Ta liegt bei 0.05 bis 0.1 Gew.- %, insbesondere sollte ein Ta-Gehalt von 0.06 Gew.- % eingestellt werden.

### Kohlenstoff:

Kohlenstoff bildet beim Anlassen Chromkarbide, welche für eine verbesserte Kriechfestigkeit förderlich sind. Bei zu hohen Kohlenstoffgehalten führt der hieraus resultierende erhöhte Volumenanteil von Karbiden jedoch zu einer Duktilitätsminderung, welche insbesondere durch die Karbidvergröberung während einer Langzeitauslagerung zum Tragen kommt. Der Kohlenstoffgehalt sollte daher nach oben auf 0.15 Gew.- % begrenzt werden. Nachteilig ist auch die Tatsache, dass Kohlenstoff die Aufhärtung beim Schweissen verstärkt. Der bevorzugte Kohlenstoffgehalt liegt im Bereich zwischen 0.10 und 0.14 Gew.- %, vorzugsweise bei 0.12 Gew.- %.

### Bor:

Bor stabilisiert die M₂₃C₆-Ausscheidungen, verbessert somit die Kriechfestigkeit des Stahles und reduziert die Anlassversprödung, wobei aber die Bildung von Bornitriden auf Kosten der Vandiumkarbonitride verhindert werden muss. Ausserdem ist aber zu beachten, dass die Austenitisierungstemperatur erhöht werden muss, um homogenes Bor in der Matrix zu erhalten, was aber wiederum zu einer Erhöhung der Korngrösse und damit zu schlechteren Eigenschaften des Materials führt. Daher soll der Bor-Gehalt auf 80 bis 120 ppm begrenzt werden. Vorzugsweise ist ein B-Gehalt von 100 ppm einzustellen.

### Palladium:

Pd bildet mit dem Eisen des Stahles eine geordnete intermetallische Fe-Pd L1₀ - Phase, die α"-Phase. Diese stabile α"-Phase erhöht die Zeitstandfestigkeit bei hohen Temperaturen durch Stabilisation der Komgrenzenausscheidungen, wie z.B. M₂₃C₆, und wirkt sich somit positiv auf die Kriecheigenschaften aus. Palladium hat allerdings den Nachteil hoher Kosten. Der Pd-Gehalt des vorgeschlagenen Stahles sollte im Bereich von 0.005 bis 2, vorzugsweise von 0.005 bis 0.01 Gew. -% liegen, wobei ein Gehalt von 0.005 Gew.- %, also 50 ppm Pd, besonders geeignet ist.

### Aluminium, Antimon, Arsen, Schwefel:

Geringe Gehalte dieser Elemente (maximal 250 ppm As, maximal 30 ppm Sb, maximal 100 ppm Al, maximal 50 ppm S bewirken eine kontrollierte Segregation und Sekundärphasenbildung, so dass ein derartiger sehr sauberer Stahl erhöhte Zähigkeitseigenschaften aufweist.

### Kurze Beschreibung der Zeichnung

In der Zeichnung ist ein Ausführungsbeispiel der Erfindung dargestellt. Es zeigen:
- Fig.1: eine graphische Darstellung, bei welcher die Spannungen ausgewählter Legierungen (nach dem Stand der Technik VL1 bzw. entsprechend der vorliegenden Erfindung L1) bei einer Temperatur von 550 °C über der Zeit bis zum Bruch des Materials aufgetragen sind, wobei für die Legierung L1 zwei unterschiedliche Wärmebehandlungsverfahren angewendet wurden (mit zwei unterschiedlichen Anlasstemperaturen);
- Fig. 2: eine graphische Darstellung, bei welcher die Dehnungsamplitude über der Lastspielzahl bis zum Anriss bei 575 °C für die erfindungsgemässe Legierung L1 und bei 500 °C für die Vergleichslegierung VL1 aufgetragen sind und
- Fig. 3: eine graphische Darstellung, bei welcher die Bruchzähigkeit (linkes Teilbild) und die Kerbschlagarbeit (rechtes Teilbild) bei Raumtemperatur für die beiden Legierungen L1 und VL1 nach der Wärmebehandlung und einer zusätzlichen Auslagerung von 3000 Stunden bei 480 °C gegenübergestellt sind.

### Wege zur Ausführung der Erfindung

Nachfolgend wird die Erfindung anhand eines Ausführungsbeispieles und der Fig. 1 bis 3 näher erläutert.

Die untersuchte erfindungsgemässe Legierung L1 wies folgende chemische Zusammensetzung (Angaben in Gew.- %) auf: 0.12 C, 11.5 Cr, 0.2 Mn, 2.5 Ni, 1.7 Mo, 0.25 V, 0.03 Nb, 0.06 Ta, 0.04 N, 0.005 Pd, 0.01 B, <0.01 Al, <0.01 P, <0.005 S, <0.05 Si, <0.012 Sn, <0.025 As, <0.0025 Sb, Rest Eisen und unvermeidbare Verunreinigungen.

Als Vergleichslegierung VL1 wurde ein aus dem Stand der Technik bekannter kommerzieller Stahl des Typs X12CrNiMoV11-2-2 verwendet, der durch folgende chemische Zusammensetzung gekennzeichnet ist (Angaben in Gew.- %): 0.10-0.14 C, 11.0-12.0 Cr, 0.25 Mn, 2.0-2.6 Ni, 1.3-1.8 Mo, 0.2-0.35 V, 0.02-0.05 N, 0.15 Si, 0.026 P, 0.015 S, Rest Fe und unvermeidbare Verunreinigungen.

Beide Legierungen haben somit eine in etwa vergleichbare Zusammensetzung mit dem Unterschied, dass die erfindungsgemässe Legierung L1 zusätzlich mit Nb, B, Ta sowie Pd mikrolegiert ist.

Die erfindungsgemässe Legierung L1 wurde den folgenden zweistufigen Wärmebehandlungsprozessen unterzogen:
1. Lösungsglühen bei 1100 °C und anschliessend
2. "A": Anlassbehandlung bei 670 °C oder
   "B": Anlassbehandlung bei 640 °C

Die Vergleichslegierung VL1 wurde bei 1065 °C lösungsgeglüht und anschliessend einer Anlassbehandlung bei 640 °C unterzogen.

Aus den derartig behandelten Werkstoffen wurden Proben zur Ermittlung der mechanischen Eigenschaften hergestellt. Es wurden Langzeitauslagerungen bei 550 °C unter bestimmten mechanischen Belastungen durchgeführt, sowie die Kerbschlagzähigkeit und die Bruchzähigkeit bei Raumtemperatur und das LCF-Ermüdungsverhalten bei 500 °C bzw. 575 °C ermittelt. Die Ergebnisse sind in den Figuren 1 bis 3 dargestellt.

Fig. 1 zeigt für die beiden Legierungen VL1 und L1 die Eigenschaften beim Kriechen, d.h. die Zeitstandsfestigkeit bei 550 °C. In diesem Diagramm sind somit in Abhängigkeit von der Spannung bei 550 °C die mittleren Zeiten bis zum Bruch dargestellt.

Es zeigt sich, dass bei der genannten Temperatur die erfindungsgemässe Legierung L1 sowohl nach einer Wärmebehandlung "A" als auch nach einer Wärmebehandlung "B" vorteilhaft längere Zeiten bei Einwirkung der gleichen Spannung bis zum Bruch benötigt als die Vergleichslegierung VL1. Die in Fig. 1 mit einem Pfeil versehene Probe der Legierung L1 sind noch gar nicht zu Bruch gegangen. Hier ist also bei der erfindungsgemässen Legierung L1 eine deutliche Verschiebung zu längeren Zeiten hin zu erkennen, was von besonderem Vorteil für den geplanten Einsatz als Gasturbinen- oder Dampfturbinenrotor ist.

In Fig. 2 ist die Dehnungsamplitude über der Lastspielzahl bis zum Anriss bei 575 °C mit 10 Minuten Haltezeit im Zugbereich für die erfindungsgemässe Legierung L1 aufgetragen. Diese Ergebnisse sind dem Mittelwert für die Vergleichslegierung VL1 bei 500 °C und ebenfalls 10 Minuten Haltezeit im Zugbereich gegenübergestellt. Man erkennt, dass die experimentell ermittelten Werte von L1 bei 575 °C auf der Kurve von VL1 bei 500 °C liegen. Das bedeutet, dass mit der erfindungsgemässen Legierung ein verbessertes LCF-Verhalten erzielt werden kann, da die gleichen Eigenschaften bei einer um 75 °C höheren Temperatur erreicht werden. Dies ist eine sehr beachtliche Verbesserung.

In Fig. 3 sind die Bruchzähigkeit und die Kerbschlagarbeit bei Raumtemperatur für die beiden untersuchten Legierungen nach dem oben beschriebenen Wärmebehandlungszustand mit einer anschliessenden Auslagerung (3000 h bei 480 °C) gegenübergestellt. Trotz der deutlich besseren Kriecheigenschaften bei hohen Temperaturen (siehe Fig. 1) kommt es bei der erfindungsgemässen Legierung kaum zu einer Verschlechterung der Bruchzähigkeit und die Kerbschlagarbeit ist leicht erhöht. Somit weist die erfindungsgemässe Legierung L1 keine stärkere Versprödungsneigung als die Vergleichslegierung VL1 auf.

Diese sehr gute Eigenschaftskombination (sehr hohe Kriechfestigkeit bei Temperaturen von 550 °C und darüber, gute Zähigkeitseigenschaften nach Langzeitauslagerung bei hohen Temperaturen und ausserdem eine sehr gute Ermüdungsfestigkeit bei diesen hohen Temperaturen) wird im Vergleich zum Stand der Technik erreicht durch die Gesamtheit der Legierungselemente, insbesondere durch die Kombination von B, Ta und Pd in den angegebenen Bereichen.

Zusammenfassend ist zu sagen, dass sich die erfindungsgemässe Legierung einerseits durch eine sehr gute Kriechfestigkeit und einen hohen Widerstand gegen niederzyklische Ermüdung bei Temperaturen von 550 °C und darüber auszeichnet und damit den konventionellen 12%Cr-Stählen überlegen ist. Dies ist vorwiegend auf den Einfluss von Bor, Tantal und Palladium zurückzuführen, welche im angegebenen Bereich zulegiert werden. Bor, Tantal und Palladium stabilisieren die M₂₃C₆-Ausscheidungen, welche eine wesentliche verfestigende Rolle während des Kriechens spielen, wobei Pd zusätzlich eine stabile intermetallische Phase mit dem Eisen bildet, was auch zur Erhöhung der Kriechfestigkeit beiträgt. Zusätzlich wird die Versetzungsdichte bis zum Bruch erhalten und somit die Festigkeit des Stahles verbessert. Andererseits weist die erfindungsgemässe Legierung eine verbesserte Beständigkeit gegenüber Versprödung bei Langzeitalterung und eine vergleichsweise hohe Zähigkeit sowie einen hohen Widerstand gegen Ermüdung auf.

Die erfindungsgemässe Legierung ist somit besonders für Rotoren in Gas- und Dampfturbinen, welche hohen Eintrittstemperaturen von beispielsweise 550 °C und darüber ausgesetzt sind, vorteilhaft einsetzbar.

Selbstverständlich ist die Erfindung nicht auf das beschriebene Ausführungsbeispiel beschränkt.

## Patentansprüche

1. Kriechfester Stahl **gekennzeichnet durch** folgende chemische Zusammensetzung (Angaben in Gew.- %): 0.10 bis 0.15 C, 8 bis 13 Cr, 0.1 bis 0.5 Mn, 2 bis 3 Ni, mindestens eines oder beide der Elemente aus der Gruppe Mo, W im Bereich von jeweils 0.5 bis 2.0 oder beim Vorhandensein beider Elemente total maximal 3.0, 0.02 bis 0.2 Nb, 0.05 bis 2 Ta, 0.1 bis 0.4 V, 0.005 bis 2 Pd, 0.02 bis 0.08 N, 0.03 bis 0.15 Si, 80 bis 120 ppm B, maximal 100 ppm Al, maximal 150 ppm P, maximal 250 ppm As, maximal 120 ppm Sn, maximal 30 ppm Sb, maximal 50 ppm S, Rest Eisen und unvermeidbare Verunreinigungen.

2. Kriechfester Stahl nach Anspruch 1, **gekennzeichnet durch** 2.3 bis 2.7 % Ni.

3. Kriechfester Stahl nach Anspruch 2, **gekennzeichnet durch** 2.5 % Ni.

4. Kriechfester Stahl nach Anspruch 1, **gekennzeichnet durch** 11 bis 12 % Cr.

5. Kriechfester Stahl nach Anspruch 3, **gekennzeichnet durch** 11.5 % Cr.

6. Kriechfester Stahl nach Anspruch 1, **gekennzeichnet durch** 0.10 bis 0.14 % C.

7. Kriechfester Stahl nach Anspruch 6, **gekennzeichnet durch** 0.12 % C.

8. Kriechfester nach Anspruch 1, **gekennzeichnet durch** 0.10 bis 0.25 % Mn.

9. Kriechfester Stahl nach Anspruch 8, **gekennzeichnet durch** 0.20 % Mn.

10. Kriechfester Stahl nach Anspruch 1, **gekennzeichnet durch** 1.6 bis 1.8 % Mo oder 1.6 bis 1.8% W.

11. Kriechfester Stahl nach Anspruch 10, **gekennzeichnet durch** 1.7 % Mo oder 1.7%W.

12. Kriechfester Stahl nach Anspruch 1, **gekennzeichnet durch** 0.2 bis 0.3 % V.

13. Kriechfester Stahl nach Anspruch 12, **gekennzeichnet durch** 0.25 % V.

14. Kriechfester Stahl nach Anspruch 1, **gekennzeichnet durch** 0.02 bis 0.04 % Nb.

15. Kriechfester Stahl nach Anspruch 14, **gekennzeichnet durch** 0.03 % Nb.

16. Kriechfester Stahl nach Anspruch 1, **gekennzeichnet durch** 0.025 bis 0.055 % N.

17. Kriechfester Stahl nach Anspruch 16, **gekennzeichnet durch** 0.04 % N.

18. Kriechfester Stahl nach Anspruch 1, **gekennzeichnet durch** 0.01 % B.

19. Kriechfester Stahl nach Anspruch 1, **gekennzeichnet durch** 0.05 bis 0.1 % Ta.

20. Kriechfester Stahl nach Anspruch 19, **gekennzeichnet durch** 0.06 % Ta.

21. Kriechfester Stahl nach Anspruch 1, **gekennzeichnet durch** 0.005 bis 0.1 % Pd.

22. Kriechfester Stahl nach Anspruch 21, **gekennzeichnet durch** 0.005 bis 0.01 % Pd.

23. Kriechfester Stahl nach Anspruch 22, **gekennzeichnet durch** 0.005 % Pd.

24. Kriechfester Stahl nach Anspruch 1, **gekennzeichnet durch** <0.05 % Si.

25. Kriechfester Stahl nach einem der Ansprüche 1 bis 24, **dadurch gekennzeichnet, dass** er für Rotoren thermischer Turbomaschinen verwendet wird.

## Claims

1. Creep-resistant steel, **characterized by** the following chemical composition (values in % by weight): 0.10 to 0.15 C, 8 to 13 Cr, 0.1 to 0.5 Mn, 2 to 3 Ni, at least one or both of the elements from the group Mo, W in each case in the range of 0.5 to 2.0 or, if both elements are present, a maximum total of 3.0, 0.02 to 0.2 Nb, 0.05 to 2 Ta, 0.1 to 0.4 V, 0.005 to 2 Pd, 0.02 to 0.08 N, 0.03 to 0.15 Si, 80 to 120 ppm B, maximum 100 ppm Al, maximum 150 ppm P, maximum 250 ppm As, maximum 120 ppm Sn, maximum 30 ppm Sb, maximum 50 ppm S, the rest iron and unavoidable impurities.

2. Creep-resistant steel according to Claim 1, **characterized by** 2.3 to 2.7% Ni.

3. Creep-resistant steel according to Claim 2, **characterized by** 2.5% Ni.

4. Creep-resistant steel according to Claim 1, **characterized by** 11 to 12% Cr.

5. Creep-resistant steel according to Claim 3, **characterized by** 11.5% Cr.

6. Creep-resistant steel according to Claim 1, **characterized by** 0.10 to 0.14% C.

7. Creep-resistant steel according to Claim 6, **characterized by** 0.12% C.

8. Creep-resistant steel according to Claim 1, **characterized by** 0.10 to 0.25% Mn.

9. Creep-resistant steel according to Claim 8, **characterized by** 0.20% Mn.

10. Creep-resistant steel according to Claim 1, **characterized by** 1.6 to 1.8% Mo or 1.6 to 1.8% W.

11. Creep-resistant steel according to Claim 10, **characterized by** 1.7% Mo or 1.7% W.

12. Creep-resistant steel according to Claim 1, **characterized by** 0.2 to 0.3% V.

13. Creep-resistant steel according to Claim 12, **characterized by** 0.25% V.

14. Creep-resistant steel according to Claim 1, **characterized by** 0.02 to 0.04% Nb.

15. Creep-resistant steel according to Claim 14, **characterized by** 0.03% Nb.

16. Creep-resistant steel according to Claim 1, **characterized by** 0.025 to 0.055% N.

17. Creep-resistant steel according to Claim 16, **characterized by** 0.04% N.

18. Creep-resistant steel according to Claim 1, **characterized by** 0.01% B.

19. Creep-resistant steel according to Claim 1, **characterized by** 0.05 to 0.1% Ta.

20. Creep-resistant steel according to Claim 19, **characterized by** 0.06% Ta.

21. Creep-resistant steel according to Claim 1, **characterized by** 0.005 to 0.1% Pd.

22. Creep-resistant steel according to Claim 21, **characterized by** 0.005 to 0.01% Pd.

23. Creep-resistant steel according to Claim 22, **characterized by** 0.005% Pd.

24. Creep-resistant steel according to Claim 1, **characterized by** <0.05% Si.

25. Creep-resistant steel according to one of Claims 1 to 24, **characterized in that** it is used for rotors of thermal turbomachines.

## Revendications

1. Acier résistant au fluage, **caractérisé par** la composition suivante (valeurs en % en poids): 0,10 à 0,15 C, 8 à 13 Cr, 0, 1 à 0,5 Mn, 2 à 3 Ni, au moins un ou les deux des éléments du groupe Mo, W chacun dans la plage de 0,5 à 2, 0 ou en présence des deux éléments au maximum 3,0 au total, 0,02 à 0,2 Nb, 0,05 à 2 Ta, 0,1 à 0, 4 V, 0,005 à 2 Pd, 0,02 à 0,08 N, 0,03 à 0,15 Si, 80 à 120 ppm B, maximum 100 ppm Al, maximum 150 ppm P, maximum 250 ppm As, maximum 120 ppm Sn, maximum 30 ppm Sb, maximum 50 ppm S, le reste étant du fer et des impuretés inévitables.

2. Acier résistant au fluage selon la revendication 1, **caractérisé par** 2,3 à 2,7 % Ni.

3. Acier résistant au fluage selon la revendication 2, **caractérisé par** 2,5 % Ni.

4. Acier résistant au fluage selon la revendication 1, **caractérisé par** 11 à 12 % Cr.

5. Acier résistant au fluage selon la revendication 3, **caractérisé par** 11,5 % Cr.

6. Acier résistant au fluage selon la revendication 1, **caractérisé par** 0,10 à 0,14 % C.

7. Acier résistant au fluage selon la revendication 6, **caractérisé par** 0,12 % C.

8. Acier résistant au fluage selon la revendication 1, **caractérisé par** 0,10 à 0,25 % Mn.

9. Acier résistant au fluage selon la revendication 8, **caractérisé par** 0,20 % Mn.

10. Acier résistant au fluage selon la revendication 1, **caractérisé par** 1,6 à 1,8 % Mo ou 1,6 à 1,8 % W.

11. Acier résistant au fluage selon la revendication 10, **caractérisé par** 1,7 % Mo ou 1,7 % W.

12. Acier résistant au fluage selon la revendication 1, **caractérisé par** 0,2 à 0,3 % V.

13. Acier résistant au fluage selon la revendication 12, **caractérisé par** 0,25 % V.

14. Acier résistant au fluage selon la revendication 1, **caractérisé par** 0,02 à 0,04 % Nb.

15. Acier résistant au fluage selon la revendication 14, **caractérisé par** 0,03 % Nb.

16. Acier résistant au fluage selon la revendication 1, **caractérisé par** 0,025 à 0,055 % N.

17. Acier résistant au fluage selon la revendication 16, **caractérisé par** 0,04 % N.

18. Acier résistant au fluage selon la revendication 1, **caractérisé par** 0,01 % B.

19. Acier résistant au fluage selon la revendication 1, **caractérisé par** 0,05 à 0,1 % Ta.

20. Acier résistant au fluage selon la revendication 19, **caractérisé par** 0,06 % Ta.

21. Acier résistant au fluage selon la revendication 1, **caractérisé par** 0,005 à 0,1 % Pd.

22. Acier résistant au fluage selon la revendication 21, **caractérisé par** 0,005 à 0,01 % Pd.

23. Acier résistant au fluage selon la revendication 22, **caractérisé par** 0,005 % Pd.

24. Acier résistant au fluage selon la revendication 1, **caractérisé par** < 0,05 % Si.

25. Acier résistant au fluage selon l'une quelconque des revendications 1 à 24, **caractérisé en ce qu'**il est utilisé pour des rotors de turbomachines thermiques.
